# FASCICULE DE BREVET EUROPEEN

(11) **EP 0 612 540 B1**
(45) Date de publication et mention de la délivrance du brevet: **18.12.1996**
(21) Numéro de dépôt: 94420070.8
(22) Date de dépôt: 25.02.1994
(51) Int. Cl.: A62C 3/16

(54) **Dispositif souple ayant des propriétés coupe-feu**
Biegsame Vorrichtung mit feuerhemmenden Eigenschaften
Supple device having fire-damping properties

(30) Priorité: 26.02.1993 FR 9302478
(43) Date de publication de la demande: 31.08.1994
(73) Titulaire: MECANIQUE APPLICATION TISSUS MECATISS, F-69130 Ecully (FR)
(72) Inventeur: Bureau, Jacques, F-69130 Ecully (FR)
(74) Mandataire: Maureau, Philippe

(56) Documents cités:
- EP-A- 0 102 570
- EP-A- 0 479 680
- DE-U- 8 914 770
- FR-A- 2 099 978
- FR-A- 2 242 845
- GB-A- 2 027 155
- GB-A- 2 247 997
- US-A- 4 364 210
- US-A- 4 585 070

## Description

La présente invention a pour objet un dispositif souple ayant des propriétés coupe-feu.

Le dispositif, selon l'invention, vise à assurer la protection d'éléments, de dispositifs ou d'appareils contre la propagation de la chaleur en cas d'incendie.

En particulier, ce dispositif doit assurer une utilisation normale des câbles électriques, dans un chemin de câbles, à proximité d'un feu accidentel. Il est, en effet, nécessaire de pouvoir disposer d'un bon fonctionnement des câbles électriques et de câbles reliés à des sytèmes fondamentaux de sécurité pendant et après un incendie.

Il est connu de réaliser des dispositifs souples, pour pouvoir épouser le mieux possible les zones à protéger, comportant plusieurs composants, notamment de la laine de céramique, des tissus, avec assemblage des différents éléments par de la colle ou un mastic intermédiaire.

Ces dispositifs composites peuvent incorporer des molécules d'eau qui, en se vaporisant sous l'action de la chaleur, absorbent de l'énergie et retardent la propagation de l'élévation de température depuis la face du dispositif tournée du côté du feu vers la face froide de celui-ci.

Toutefois, dans les dispositifs connus, les propriétés coupe-feu ne sont pas stables dans le temps, en raison notamment de la déshydratation naturelle du dispositif liée à l'environnement, notamment l'ambiance chaude de certains locaux de type réacteurs nucléaires, chaudières, raffineries....

Dans le cas d'un dispositif complexe traditionnel, l'élévation des températures en face froide, en fonction de la durée du feu, suit une courbe telle que celle représentée à la figure 1.

Il est intéressant de noter que cette courbe comporte, dans une zone de température, légèrement inférieure à 100°C du côté de la face froide, un palier horizontal de stabilisation de température résultant de la vaporisation de l'eau contenue à l'intérieur du complexe.

Toutefois, la forme de cette courbe peut varier dans le temps, compte tenu de l'évaporation de l'eau contenue dans le dispositif composite. C'est ainsi que, pour un produit posé depuis six mois, il est possible d'avoir la courbe représentée en pointillés à la figure 1.

Comme on le voit, la partie inférieure de la courbe demeure la même, mais la diminution de la quantité d'eau dans le composite se traduit par la disparition de la phase palier qui retardait, lorsque le produit était neuf, la vitesse de propagation de la chaleur.

En conséquence, la qualité coupe-feu d'un dispositif peut se dégrader dans le temps, et devenir insuffisante au bout de quelques mois, même si les essais, effectués à l'origine sur un produit sortant de fabrication, donnaient des résultats satisfaisants.

Le document EP-A-0 479 680 concerne un dispositif de protection thermique comprenant fixées par une colle silicone sur une paroi, par exemple métallique, un feutre réfractaire en céramique, et une masse d'une matière minérale contenant de l'eau zéolithique. Cette eau est simplement emprisonnée dans les interstices d'un réseau cristallin. Elle peut donc s'évaporer au fur et à mesure que le temps passe, d'autant plus qu'il n'est pas possible d'assurer de façon certaine l'étanchéité autour de la matière minérale contenant l'eau zéolithique, par exemple à l'aide de la colle silicone.

Le but de l'invention est de fournir un dispositif souple possédant d'excellentes propriétés coupe-feu, et dont les caractéristiques demeurent stables dans le temps.

A cet effet, le dispositif qu'elle concerne, du type comprenant un complexe d'éléments fibreux et/ou textiles assemblés par collage, est caractérisé en ce que l'assemblage des différents éléments est réalisé à l'aide d'une colle réfractaire active, ayant une tenue jusqu'à environ 1 300°C, et comportant des composants et additifs actifs contenant de l'eau liée chimiquement, et stables aux températures inférieures à 80°C.

A la température ambiante, ou à des températures inférieures à environ 80°C, l'eau demeure liée par les composants ou additifs de la colle, et ne s'évapore pas, sans nécessiter une enveloppe hermétique. Sous l'action d'une élévation de température anormale résultant d'un feu, l'eau est libérée, créant des cycles de vaporisation/condensation qui ralentissent l'élévation de température de la face chaude vers la face froide du dispositif.

Avantageusement, la colle contient plusieurs composant assurant la rétention d'eau à différents niveaux de températures, jusqu'à des températures supérieures à 200°C.

Il est ainsi possible de bénéficier de la vaporisation d'eau à différentes températures, ce qui favorise un retardement de la transmission de chaleur de la face chaude vers la face froide du dispositif.

En outre, avantageusement, ce dispositif comprend des additifs qui, sous l'élévation de température, subissent une réaction de vitrification inthumescente.

Ces éléments à vitrification inthumescente favorisent le pouvoir isolant du dispositif en créant un écran réfractaire retardant la propagation de la chaleur.

Selon une forme d'exécution de ce dispositif, la colle réfractaire active contient des hydrates d'oxydes métalliques, tels que de l'alumine hydratée AI₂0₃, ₃H₂0.

De préférence, ce dispositif comprend plusieurs couches de colle écartées les unes des autres. Il est ainsi obtenu plusieurs barrières qui génèrent des cycles successifs de transformation physique, liquide/vapeur.

Les éléments fibreux ou textiles peuvent être rigides ou souples, se présenter sous forme de nappes, de tissus, de tricots, de fils coupés ou non, de fils organisés ou non, de laine, de flocons ou de moquette.

Le tissu utilisé, notamment pour les faces intérieure et extérieure du dispositif, est avantageusement un tissu de verre enduit.

Avantageusement, le tissu de verre, du type connu sous la dénomination SILCO, est polarisé et possède une face extérieure enduite de silicone, et une face intérieur écrue, au contact des éléments fibreux.

La contexture de la face intérieure permet l'accrochage de la colle de liaison avec les éléments fibreux, tandis que la face extérieure apporte des qualités mécaniques, de décontamination, d'étanchéité et de tenue à l'eau sous pression. Ce produit est de plus exempt d'halogène et de soufre, ce qui le rend compatible avec les aciers inoxydables, utilisés notamment pour les tuyauteries de centrales nucléaires.

Il serait possible également d'envelopper le dispositif à l'intérieur d'un caisson métallique.

Les éléments fibreux peuvent, par exemple, être des éléments minéraux, tels que ceux connus sous la dénomination MS 2000 d'une densité de l'ordre de 130 Kg/m³ d'une épaisseur de l'ordre de 75 à 80 mm. La colle peut être une colle silico-réfractaire active telle que celle connue sous la dénomination Réf. Factive à raison de 4 Kg/m² d'élément fibreux utilisé.

Il est intéressant de noter que ce dispositif, d'une efficacité supérieure à celle des dispositifs coupe-feu traditionnels, permet, pour des performances comparables, de diminuer les épaisseurs à mettre en oeuvre, ce qui assure un refroidissement plus rapide après le feu, et ainsi une meilleure protection des éléments à préserver, le gain ainsi réalisé étant supérieur à 50 %.

En outre, pour des performances égales, la colle active permet d'utiliser, dans le complexe, des produits fibreux dont les qualités de résistance au feu peuvent être moins bonnes que l'amiante ou la laine céramique, matériaux utilisés traditionnellement, les nouveaux produits fibreux utilisés ne présentant pas de caractère toxique, comme tel est le cas pour ceux énumérés ci- dessus.

Un tel dispositif peut être utilisé pour réaliser des cloisons coupe-feu, des planchers coupe-feu, l'habillage d'armoires et de coffrets, l'habillage de structure de charpentes, l'habillage de chemins de câbles, l'habillage de tuyauteries, l'habillage de gaines de ventilation ou d'extraction, et l'habillage de corps creux.

Ce dispositif, compte tenu de ses caractéristiques de souplesse, permet une adaptation sur le béton, les parties métalliques, le plâtre, les peintures et tout produit minéral.

De toute façon, l'invention sera bien comprise à l'aide de la description qui suit, en référence au dessin schématique annexé représentant, à titre d'exemple non limitatif, une forme d'exécution de ce dispositif :
Figure 2 est un diagramme représentant l'évolution de la température de la face froide du dispositif, dont l'autre face est soumise à une température élevée résultant, par exemple, d'un feu ;
Figure 3 est une vue en perspective, partiellement arrachée, du dispositif selon l'invention appliqué à la protection d'un chemin de câbles.

La figure 3 représente deux chemins de câbles 2, servant chacun au guidage d'un certain nombre de câbles 3. Ces deux chemins de câbles, superposés, sont entourés par un dispositif de protection coupe-feu, susceptible de résister pendant une heure trente minutes à un incendie, sans atteinte des câbles.

Ce dispositif comprend des faces intérieure et extérieure revêtues par un tissu 4 de type SILCO, entre lesquelles sont disposées deux couches 5 d'éléments fibreux de type MS 2000, d'une densité voisine de 130 Kglm³, et d'une épaisseur totale de 75 à 80 mm.

Les différentes couches d'éléments fibreux et de tissus sont assemblées par une colle réfractaire active 6 de référence F, à raison de 4 Kg/m² d'élément fibreux utilisé.

La figure 2 montre la courbe C d'élévation de la température au niveau de la face froide intérieure du dispositif, alors que l'extérieur de ce dispositif est exposé à une température élevée résultant, par exemple, d'un incendie. Par comparaison, les deux courbes de la figure 1 ont été rappelées sur le même diagramme. Comme cela est visible, l'élévation de température, au niveau de la face froide, est beaucoup plus lente, ce qui résulte de la présence d'eau à l'intérieur du complexe, cette eau étant retenue par la colle active, et notamment par des composants, tels que des hydrates d'oxydes métalliques que contient cette colle.

Ce ralentissement de la transmission de chaleur résulte également de la présence de plusieurs barrières de colle entre lesquelles se produisent des cycles successifs de transformation physique liquide/vapeur de l'eau chimiquement liée à l'origine.

Comme il ressort de ce qui précède, l'invention apporte une grande amélioration à la technique existante, en fournissant un dispositif coupe-feu de conception simple, permettant de mettre en oeuvre des fibres ne présentant pas de caractère d'insalubrité, et dont les performances sont augmentées par rapport à celles des dispositifs coupe-feu traditionnels.

Comme il va de soi, l'invention ne se limite pas à la seule forme d'exécution de ce dispositif, décrite ci-dessus à titre d'exemple et la nature des matériaux utilisés pour la mise en oeuvre du dispositif de figure 3 pourrait être différente, sans que l'on sorte pour autant du cadre des revendications.

## Revendications

1. Dispositif souple ayant des propriétés coupe-feu, du type comprenant un complexe d'éléments fibreux et/ou textiles assemblés par collage, caractérisé en ce que l'assemblage des différents éléments (4, 5) est réalisé à l'aide d'une colle réfractaire active (6), ayant une tenue jusqu'à environ 1 300°C, et comportant des composants et additifs actifs contenant de l'eau liée chimiquement, et stables aux températures inférieures à 80°C.

2. Dispositif selon la revendication 1, caractérisé en ce que la colle (6) contient plusieurs composants assurant la rétention d'eau à différents niveaux de températures, jusqu'à des températures supérieures à 200°C.

3. Dispositif selon l'une quelconque des revendications 1 et 2, caractérisé en ce qu'il comprend des additifs qui, sous l'élévation de température, subissent une réaction de vitrification inthumescente.

4. Dispositif selon l'une quelconque des revendications 1 à 3, caractérisé en ce qu'il comprend des éléments fibreux minéraux (5), tels que ceux connus sous la dénomination MS 2000.

5. Dispositif selon l'une quelconque des revendications 1 à 4, caractérisé en ce qu'il comprend du tissu de verre enduit (4), tel que celui connu sous la dénomination SILCO.

6. Dispositif selon la revendication 5, caractérisé en ce que le tissu de verre (4), du type connu sous la dénomination SILCO, est polarisé et possède une face extérieure enduite de silicone, et une face intérieure écrue, au contact des éléments fibreux.

7. Dispositif selon l'une quelconque des revendications 1 à 6, caractérisé en ce que la colle (6) est une colle silico-réfractaire active, telle que celle connue sous la dénomination Réf. Factive.

8. Dispositif selon l'une quelconque des revendications 1 à 7, caractérisé en ce que la colle réfractaire active (6) contient des hydrates d'oxydes métalliques, tels.que de l'alumine hydratée A1₂0₃, ₃H₂0.

9. Dispositif selon l'une quelconque des revendications 1 à 8, caractérisé en ce qu'il comprend plusieurs couches de colle (6) écartées les unes des autres.

10. Dispositif selon l'une quelconque des revendications 1 à 9, caractérisé en ce qu'il comprend des couches alternées de tissu (4) de type SILCO et d'éléments fibreux (5) de type MS 2000, les deux faces extérieures étant en tissu.

## Claims

1. A flexible device having fire-retardant properties, of the type comprising a complex of fibrous and/or textile elements assembled by gluing, characterised in that the assembly of the various elements (4, 5) is effected by means of an active refractory glue (6), having a resistance of up to about 1,300°C, and comprising active components and additives containing chemically bound water, and stable at temperatures below 80°C.

2. A device according to Claim 1, characterised in that the glue (6) contains a plurality of components which retain water at different temperature levels, up to temperatures greater than 200°C.

3. A device according to any one of Claims 1 and 2, characterised in that it comprises additives which, upon an increase in temperature, undergo an intumescent vitrification reaction.

4. A device according to any one of Claims 1 to 3, characterised in that it comprises mineral-fibre elements (5), such as those known under the name MS 2000.

5. A device according to any one of Claims 1 to 4, characterised in that it comprises coated glass fabric (4), such as that known under the name SILCO.

6. A device according to Claim 5, characterised in that the glass fabric (4), of the type known under the name SILCO, is polarised and has an outer face coated with silicone, and an uncoated inner face in contact with the fibrous elements.

7. A device according to any one of Claims 1 to 6, characterised in that the glue (6) is an active silico- refractory glue, such as that known under the name Réf. F.active.

8. A device according to any one of Claims 1 to 7, characterised in that the active refractory glue (6) contains hydrates of metallic oxides, such as hydrated aluminium oxide AI₂0₃.3H₂0.

9. A device according to any one of Claims 1 to 8, characterised in that it comprises several layers of glue (6) spaced apart.

10. A device according to any one of Claims 1 to 9, characterised in that it comprises alternate layers of fabric (4) of the type SILCO and fibrous elements (5) of the type MS 2000, the two outer faces being nf fabric.

## Patentansprüche

1. Biegsame Vorrichtung mit feuerhemmenden Eigenschaften, die einen Aufbau aus zusammengeklebten Faser- und/oder Textilelementen aufweist, dadurch gekennzeichnet, daß das Zusammenkleben der unterschiedlichen Elemente (4, 5) mittels eines aktiven feuerfesten Klebstoffs (6) bewerkstelligt wird, der bis etwa 1300 °C hält und aktive Komponenten und Additive aufweist, die chemisch gebundenes Wasser enthalten und bei Temperaturen unter 80 °C stabil sind.

2. Vorrichtung nach Anspruch 1, dadurch gekennzeichnet, daß der Klebstoff (6) mehrere Komponenten enthält, welche die Retention von Wasser bei unterschiedlichen Temperaturhöhen bis zu Temperaturen oberhalb von 200 °C gewährleisten.

3. Vorrichtung nach einem der Ansprüche 1 oder 2, dadurch gekennzeichnet, daß sie Additive aufweist, die bei Temperaturerhöhung eine inthumeszente Vitrifizierungs-reaktion erfahren.

4. Vorrichtung nach einem der Ansprüche 1 bis 3, dadurch gekennzeichnet, daß sie Mineralfaserelemente (5) aufweist, wie sie unter der Bezeichnung MS 2000 bekannt sind.

5. Vorrichtung nach einem der Ansprüche 1 bis 4, dadurch gekennzeichnet, daß sie überzogenes Glasgewebe (4) aufweist, wie es unter der Bezeichnung SILCO bekannt ist.

6. Vorrichtung nach Anspruch (5), dadurch gekennzeichnet, daß das unter der Bezeichnung SILCO bekannte Glasgewebe (4) polarisiert ist und eine mit Silikon überzogene äußere Fläche sowie eine unbehandelte innere Fläche besitzt, welche mit den Faserelementen in Berührung ist.

7. Vorrichtung nach einem der Ansprüche 1 bis 6, dadurch gekennzeichnet, daß der Klebstoff (6) ein aktiver feuerfester Silikonklebstoff ist, wie er unter der Bezeichnung Réf.F.active bekannt ist.

8. Vorrichtung nach einem der Ansprüche 1 bis 7, dadurch gekennzeichnet, daß der aktive feuerfeste Klebstoff (6) Metalloxidhydrate, wie z.B. hydratisiertes Aluminiumoxid AI203 3H20, enthält.

9. Vorrichtung nach einem der Ansprüche 1 bis 8, dadurch gekennzeichnet, daß sie mehrere voneinander beabstandete Klebstoffschichten (6) aufweist.

10. Vorrichtung nach einem der Ansprüche 1 bis 9, dadurch gekennzeichnet, daß sie abwechselnde Schichten aus SILCO - Gewebe (4) und MS 2000 - Faserelementen (5) aufweist, wobei die beiden äußeren Flächen aus Gewebe sind.
